# EUROPÄISCHE PATENTSCHRIFT

(11) **EP 0 048 846 B1**
(45) Veröffentlichungstag und Bekanntmachung des Hinweises auf die Patenterteilung: **07.08.1985**
(21) Anmeldenummer: 81107048.1
(22) Anmeldetag: 08.09.1981
(51) Int. Cl.: D01F 6/18, C08F 8/12, A61L 15/00

(54) **Fäden und Fasern aus Carboxylgruppen haltigen Acrylpolymeren, ihre Verwendung und Verfahren zu ihrer Herstellung**
Fibres and filaments from acryl polymers that contain carboxyl groups, their use and process for their preparation
Fibres et filaments de polymères d'acryle contenant des groupes carboxyles, leur utilisation et procédé pour leur fabrication

(30) Priorität: 13.09.1980 DE 3034635
(43) Veröffentlichungstag der Anmeldung: 07.04.1982
(73) Patentinhaber: HOECHST AKTIENGESELLSCHAFT, 65926 Frankfurt am Main (DE)
(72) Erfinder: Huber, Bernd, Dr., D-6200 Wiesbaden (DE); Schubert, Ernst, Dr., D-8420 Kelheim/Donau (DE); Pöter, Heinz-Paul, D-8424 Mitterfecking (DE)

## Beschreibung

Die Erfindung betrifft Fäden und Fasern, deren fadenbildende Substanz neben Acrylnitrileinheiten und anderen mit Acrylnitril copolymerisierbaren Einheiten insbesondere Acryl- und/oder Methacrylsäureste und gegebenenfalls Acrylamidbausteine enthält, Verfahren zu ihrer Herstellung sowie ihre Verwendung zur Herstellung von geformten Gebilden, die sich durch ein hohes Wasserrückhaltevermögen auszeichnen.

Der Carboxylgruppengehalt der erfindungsgemäßen Fäden und Fasern soll 10-30, vorzugsweise 15-26 Gew.-% betragen. Die Fasern und Fäden gemäß der Erfindung können aus entsprechenden Polymerrohstoffen nach den für Polyacrylnitril üblichen Spinnverfahren erhalten werden und zeichnen sich durch gute textiltechnologische Eigenschaften-besonders im Hinblickauf die Reiß- und Knotenfestigkeiten-aus, die eine problemlose Weiterverarbeitung, z.B. zu textilen Flächengebilden ermöglichen. Textiltechnologische Eigenschaften einer Faser oder eines Fadens können dann als gut bezeichnet werden, wenn sie das Niveau der Wolle erreichen.

Fäden und Fasern aus Acrylpolymeren, die geringere Mengen an Carboxylgruppen enthalten, sind bekannt. So wird z.B. in der DE-A-24 34 232 ein Verfahren zur Herstellung von Acrylfasern mit verbesserter Hykroskpizität beschrieben, bei denen Carboxylgruppen haltige Rohstoffe zu Fasern versponnen, verstreckt, die faserbildende Substanz anschließend vernitzt und die Carboxylgruppen in wäßrig-alkalischem Medium in die entsprechende Salzform überführt werden. In den Beispielen werden Polymere mit bis zu 12% Acrylsäure (entsprechend 7,5% Carboxylgruppen) bzw. 15% Methacrylsäure (entsprechend 7,8% Carboxylgruppen) eingesetzt. Aufgrund der durchgeführten Vernetzungsreaktionen können derartige Fäden nur eine geringe Menge an Wasser aufnehmen.

In der DE-A-23 37 507, der DE-A-23 35 696, der DE-A-23 35 697 und der DE-A-23 36 036 werden Verfahren zur Herstellung von Acrylnitril-Acrylamid-Mischpolymerisaten durch Verseifung von Acrylnitrolcopolymeren in homogener Phase mit konzentrierten Säuren beschrieben. Wert gelegt wird dabei auf ein möglichst schnelles Auflösen der zu verseifenden Acrylnitrilpolymerisate und eine Hydrolyse in homogenem System, um die Qualität der erzeugten Produkte zu verbessern. Gefunden wurde, daß jede Heterogenität sich auf die Qualität der erzeugten Produkte ungünstig auswirkt. Die Verseifung der Acrylnitrilgruppen erfolgt in diesen Vorveröffentlichungen stets mit konzentrierten Säuren, bei denen die Ausbildung von Carboxylgruppen vernachläßigbar klein ist. Die Wirkung von konzentrierten Säuren auf Acrylnitrilpolymerisate wird auch in "Faserforschung und Textiltechnik" 11 (1960), Seiten 362 und 363 beschrieben.

In "Faserforschung und Textiltechnik" 14 (1963), Seiten 265-270 werden Fasern aus Mischungen von Polyacrylnitril und homogen verseiften Polyacrylnitril beschrieben. Bei Mischungen mit einem Carboxylgruppengehalt von 8,5% wird jedoch bereits auf die starke Gelierungstendenz der aus diesen Mischungen hergestellten Spinnlösungen hingewiesen, die den Spinnprozeß merklich erschweren.

Es bestand deshalb immer noch die Aufgabe, Fäden und Fasern aus Acrylpolymerisaten mit hohem Carboxylgruppengehalt herzustellen, die zu textilen oder watteförmigen Gebilden weiterverarbeitet werden können.

Überraschend wurde nun gefunden, daß in heterogener Phase mit Hilfe von verdünnten Säuren verseifte Polyacrylnitrile mit einem Carboxylgruppengehalt von bis zu 30 Gew.-% nach den für Polyacrylnitril üblichen Spinnverfahren versponnen werden können. Die dabei erhaltenen Fäden und Fasern lassen sich problemlos kräuseln, kardieren und zu Watten, Garnen und textilen Flächengebilden weiterverarbeiten. Auch eine Mischverarbeitung mit anderen Fasern ist ohne Schwierigkeiten möglich. Die für eine Weiterverarbeitung wichtigen Größen wie Reiß- und Knotenfestigkeit entsprechen oder übertreffen die von der Wolle bekannten Werte. Sie weisen im trockenen Zustand Reißfestigkeiten von mehr als 10 cN/tex und Kontenfestigkeiten von mehr als 6 cN/tex vorzugsweise sogar 8 und mehr cN/tex auf.

Die erfindungsgemäßen Fäden und Fasern eignen sich wegen der über den Carboxylgruppengehalt einstellbaren Quellfähigkeit und dem damit verbundenen hohen Wasserrückhaltevermögen besonders zur Verarbeitung in Mischung mit anderen Fasern zur Herstellung von Garnen für Bekleidungstextilien mit erhöhtem Tragekomfort. Insbesondere bei der Reinverarbeitung der erfindungsgemäßen Fäden und Fasern können saugfähige Watten, Vliese, Tampons, Gewebe, Gewirke und dergleichen hergestellt werden, die sich durch ihr Wasserrückhaltevermögen auszeichnen. Werden derartige Fäden oder Fasern oder geformten Gebilde aus derartigen erfindungsgemäßen Produkten mit gasförmigen oder wasserfreien Basen behandelt, so können die Carboxylgruppen in die Salzform überführt werden. Durch derartige verfahren, die Gegenstand einer Parallelanmeldung sind (EP-A-0047962), kann das Quellvermögen der Fäden und Fasern um ein Vielfaches gesteigert werden, ohne daß es zu Verklebungen oder Versprödungen der Fäden kommt.

Im Kontakt mit alkalisch-wäßrigen Medien quellen die erfindungsgemäßen Fäden und Fasern und die daraus hergestellten Gebilde sehr stark auf. Diese Eigenschaften ermöglichen z.B. die Herstellung von Filtergeweben, die saure wäßrige Medien hindurchlassen, alkalische aber sperren. Ebenso eignen sich die erfindungsgemäßen Fäden und Fasern und die daraus hergestellten Gebilde hervorragend als Ionenaustauscher mit sehr hohen Austauscherkapazitäten.

Der Erfindung liegt ebenfalls ein Verfahren zur Herstellung derartiger Fäden und Fasern zugrunde, wobei der Faserrohstoff durch Verseifung eines Acrylnitrilpolymeren oder -copolymeren mit wäßrigen verdünnten Säuren in heterogener Phase hergestellt wird. Der gewünschte Verseifungsgrad kann z.B. bei konstanten Reaktionsbedingungen über die Konzentration der eingesetzten Säure genau eingestellt werden. Im Gegensatz zu den homogenen Verseifungsreaktionen von Polyacrylnitrilen mit höheren Säurekonzentrationen entstehen bei der heterogenen Verseifung mit verdünnten wäßrigen Säuren vorzugsweise nur Carboxylgruppen. Die Uneinheitlichkeit der Polymeren, besonders im Hinblick auf die Sequenzverteilungen dürfte bei heterogen verseiften Produkten erheblich größer sein als bei homogen verseiften Polyacrylnitrilen. Möglicherweise ist jedoch die vermutete größere Uneinheitlichkeit der Verseifungsprodukte der Grund für ihre bessere Verarbeitbarkeit zu Fäden und Fasern.

Neben Salpeter- und Phosphorsäure kann die Verseifung der Nitrilgruppen vorzugsweise mit Hilfe verdünnter Schwefelsäure durchgeführt werden, die eine Konzentration von 40-50, vorzugsweise 45-49 Gew.-% aufweisen sollte. Die Polymeren werden in die vorgelegte Säure eingetragen und einige Stunden gerührt. Um die Reaktionszeiten kurz zu halten, empfiehlt es sich, bei Siedetemperaturen zu arbeiten. Dabei reichen üblicherweise Reaktionszeiten von 2,5 Stunden aus. Auschließend wird das Polymer abfiltriert, gewaschen und getrocknet. Es wurde gefunden, daß der Einsatz von verdünnten Säuren zur Durchführung der Verseifungsreaktion auch noch aus einem anderen Grunde wichtig ist. Geeignete Verseifungsprodukte können nur erhalten werden, wenn die Verseifungsreaktion in heterogener Phase durchgeführt wird. Eine Reihe von Säuren wirken jedoch in höherer Konzentration als Lösungs- bzw. Quellmittel für das zu verseifende Polymerisat. Derartige Konzentrationen sind daher zu vermeiden. Die maximale noch geeignete Säurekonzentration ist die, bei der die in die wasserhaltige Säure eingebrachten Polymerteilchen noch nicht zusammenkleben. Eine geringfügige Quellung ist dagenen im allgemeinen tolerierbar.

Als Polymerrohstoffe für die Verseifung eignen sich Homo- und Copolymerisate des Acrylnitrils, wobei als Copolymere z.B. in Betracht kommen:
Acrylamid, Acrylsäure und deren Ester, Vinylester und -äther wie Vinylacetat, Vinylstearat, Vinylbutyl- äther, Halogenessigsäurevinylester, wie Bromessigsäurevinylester, Dichloressigsäurevinylester, Trichloressigsäurevinylester, Styrol, Maleinimid, Vinylhalogenide wie z.B. Vinylchlorid, Vinylidenchlorid, Vinylbromid sowie Sulfonatgruppen tragende ungesättigte Verbindungen.

Besonders kostengünstig arbeitet man dann, wenn es möglich ist, den in großen Maßstab für die Erspinnung konventioneller Acrylfasern hergestellten Faserrohstoff für die Verseifung einzusetzen. Die dabei eingesetzten Comomomeren können sich, wie dies von Acrylamid bekannt ist, vorteilhaft auf die Verseifungsgeschwindigkeit auswirken.

Das verseifte, getrocknete Polymer wird zur Herstellung von Spinnlösungen in den für Polyacrylnitril üblichen Lösungsmitteln gelöst und nach bekannten Verfahren nach dem Trocken- oder Naßspinnprozeß versponnen. Die von der Düse abgezogenen Fäden können vor, nach oder während des Waschens naß verstreckt werden. Nach dem Avivieren werden sie getrocknet, wobei während des Trocknens ein Schrumpf zugelassen werden kann. Im allgemeinen schließt sich an die Trocknung ein weiteres Streckverfahren im trocken-heißen Zustand an. Um den Kochschrumpf zu erniedrigen, kann anschließend noch geschrumpft werden. Bei der Herstellung von Fasern werden die erzeugten Kabelbänder üblicherweise dann noch gekräuselt und auf gewünschte Länge geschnitten. Falls erforderlich bzw. gewünscht, können die erfindungsgemäßen Fäden oder Fasern auch einer Druckdämpfung unterzogen werden.

Um bei hochverseiften Polymeren eine mögliche leichte Quellung der Fäden beim Spinnprozeß zu unterdrücken, können in den Fäll-, Streck- und Waschbädern anstelle von Wasser auch organische Lösungsmittel, die mit dem Polymerlösungsmittel mischbar sind, wie z.B. Alkohole oder Ketone eingesetzt werden.

Die Erfindung soll nachfolgend anhand von Beispielen weiter erläutert werden. Falls nicht anders angegeben, beziehen sich Prozent- und Teilangaben auf Gesichtsmengen.

### Beispiel 1

700 g eines Polymeren aus 93,7 Gew.-% Acrylnitril, 5,8% Acrylsäuremethylester und 0,5% Natriummethallylsulfonat, mit einer relativen Viskosität von 1,92, gemessen in 0,5%iger Lösung Dimethylformamid, wurden in 2800 g 48,2 gew.-%iger Schwefelsäure (Dichte 1,378 g/ml bei 20°C) 2,5 Stunden am Rückfluß gekocht. Nach dem Abkühlen wurde das Polymer sulfatfrei gewaschen und getrocknet.

Zur Bestimmung des Carboxylgruppengehaltes wurden etwa 150 mg des Polymeren in 25 ml Dimethylsulfoxyd (DMSO) gelöst, mit 60 ml Wasser versetzt und mit 0,1-n-Natriumhydroxydlösung potentiometrisch titriert. Der Faktor der Natronlauge wurde mit Oxalsäure, gelöst in 60 ml Wasser und mit 25 ml DMSO versetzt, bestimmt. Die Titration ergab für das oben beschriebene Polymer einen Carboxylgruppengehalt von 25,5 Gew.-% (bezogen auf -COOH), dies entspricht einem Gehalt an Acrylsäure von 40,7 Gew.-% im Polymeren.

600 g des so verseiften Polymeren wurden in 1900 g Dimethylformamid (DMF) zu einer 24%igen Spinnlösung gelöst, die Lösung anschließend filtriert und mit einer Fördermenge von 17,1 ml/min durch eine 300-Loch-Düse, Lochdurchmesser 0,06 mm, in ein Fällbad mit 24,5% DMF und 75% Wasser sowie 0,5% Essigsäure bei einer Temperatur von 35°C gedrückt. Nach einer Eintauschlänge von 50 cm wurde der Faden mit 6,9 m/min von der Düse abgezogen, in einem Bad mit 40% DMF und 60% Wasser bei 55°C auf 20,3 m/min verstreckt, in einem weiteren Bad, das Wasser von 35°C enthielt, auf 23,3 m/min verstreckt, in Wasser von 50°C gewaschen und nochmals auf 26,1 m/min verstreckt. Nach dem Durchlaufen eines ethanolischen Avivagebades wurde der Faden unter Zulassung eines Schrumpfes von 1,3 m/min auf einem Duo mit einer Temperatur von 120°C vorgetrocknet und auf einem weiteren Duo mit einer Temperatur von 165°C nachgetrocknet. Zwischen den beiden Duos wurde der Faden auf 35,0 m/min verstreckt. Vom zweiten Duo wurde der Faden mit 48,5 m/min abgezogen und in einem Heißluftkanal bei 155°C auf 47,0 m/min zurückgeschrumpft.

Nach dem Kräuseln und Schneiden konnten die Fasern zu einem Kammgarn weiterverarbeitet werden. Ebenso wurde durch mehrfaches Krempeln eine Watte hergestellt. Das Material ließ sich dabei ohne Störungen zu diesen geformten Gebilden bei Einsatz üblicher Textilmaschinen weiterverarbeiten.

Die textiltechnologischen Eigenschaften der so erzeugten Fäden werden nachfolgende gemeinsam mit den Ergebnissen der Beispiele 2 bis 6 beschrieben.

### Beispiele 2 bis 6

Das Polymer gemäß Beispiel 1 wurde wie im vorhergehenden Beispiel beschrieben verseift. Variiert wurden jedoch die Schwefelsäurekonzentrationen. Es konnten folgende Polymere erhalten werden.

Die verseiften Polymere der Beispiele 2 bis 4 wurden zu 24%igen Spinnlösungen in DMF gelöst und mit einer Fördermenge von 15 ml/min durch eine 300-Loch-Düse in ein Fällbad entsprechend Beispiel 1 gedrückt. Die Fäden wurden mit 5,0 m/min von der Düse abgezogen und in einem Bad mit 40% DMF und 60% Wasser bei 60°C auf 20,3 m/min und in einem nachfolgenden Wasserbad bei 60°C auf 48,5 m/min verstreckt. Nach dem Waschen und dem Durchlaufen eines wäßrigen Avivagebades wurden die Fäden auf einem Duo bei 150°C vorgetrocknet und auf einem zweiten Duo bei 175°C nachgetrocknet, mit einem dritten Duo abgezogen und nach dem Durchlaufen eines Heißluftkanales von 155°C aufgespult. Die einzelnen Geschwindigkeiten der Duos sind in der folgenden Tabelle angegeben.

Das Polymer aus dem Versuch Nr. 5 ließ sich unter den gegebenen Bedingungen nicht verspinnen. Der Faden war zu stark gequollen, er riß oft aufgrund seines Eigengewichtes und war nach dem Trocknen stark verklebt.

Das Polymer aus dem Versuch Nr. 6 wurde wie bei ben Beispielen 2 bis 4 beschrieben, gesponnen, die beiden Streckbäder waren aber statt auf 60 auf 75°C aufgeheizt.

Von den Fäden der Beispiele 1 bis 6 wurden der Titer, die Reißfestigkeit, das Wasserrückhaltevermögen in entionisiertem Wasser und das Flüssigkeitsrückhaltevermögen in 0,1-n Natriumhydroxydlösung gemessen. Die Knotenfestigkeiten wurden an Einzelfilamenten bestimmt.

Zur Bestimmung des Wasser- bzw. Flüssigkeitsrückhaltevermögens wurden jeweils etwa 500 mg der zerschnittenen Fäden in einen Runden Becher aus Polytetrafluoräthylen, dessen offener Boden mit einem feinmaschigen Netz aus V4a-Gewebe versehen war, eingewogen. Der Innendurchmesser des Bechers betrug 1,8 cm, die Höhe, vom Netz an gerechnet, 3,9 cm. Die Becher wurden mit Inhalt eine Stunde lang in entionisiertem Wasser bzw. einer wäßrigen 0,1-n Natriumhydroxydlösung gestellt, wobei jeweils den Flüssigkeiten 1 g/I eines Netzmittels zugesetzt wurden. Als Netzmittel hat sich das Natriumsalz von Diisobutylnaphthalinsulfonsäure bewährt. Zu Beginn der Flüssigkeitsbehandlung werden die Proben 5 Minuten evakuiert, um anhaftende Luftblasen zu entfernen. Nach der Behandlungszeit, bei der die Proben gegebenenfalls noch in der Flüssigkeit hin und her geschwenkt wurden, erfolgt die eigentliche Zentrifugierung mit Hilfe einer Laborzentrifuge der Firma Heraeus Christ GmbH, vom Typ UJO. Die Behälter und Proben werden jeweils 30 Minuten bei 4000 Upm zentrifugiert. Der Abstand der Bechernetze von der Achse der Zentrifuge betrug jeweils 8,5 cm. Anschließend wurden die zentrifugierten Faserproben ausgewogen und danach im Trockenschrank bei 120°C bis zur Gewichtskonstanz getrocknet. Die Gewichtsdifferenz zwischen feuchter und getrockneter Probe, dividiert durch das Trockengewicht sind in % als Wasserrückhaltevermögen bzw. Flüssigkeitsrückhaltevermögen nachfolgend angegeben.

### Beispiel 7

Das Polymer aus Beispiel 3 wurde bei 80°C zu einer 29%igen Spinnlösung gelöst und mit einer Fördermenge von 36 ml/min durch eine 50-Loch-Düse, Lochdurchmesser 0,15 mm in einem Trockenspinnschacht gedrückt. In Fadenrichtung wurde auf 320°C aufgeheiztes Inertgas eingeblasen, die Schachtwand war auf 200°C aufgeheizt. Die Fäden wurden mit 220 m/min aus dem Spinnschacht abgezogen, jeweils zwei dieser Fäden wurden gefacht und unter leichter Spannung bei 50°C mit Wasser gewaschen. Auf zwei Duos, die auf 140 und 190°C aufgeheizt waren, wurden die Fäden unter leichter Verstreckung getrocknet und vom zweiten Duo mit einer Verstreckung von 1:2,1 abgezogen. Die Gesamtverstreckung betrug 1:3,0. Abschließend wurde der Faden in einem Heißluftkanal bei 180°C um 15% geschrumpft. Die so erhaltenen Einzelfilamente zeigten folgende Eigenschaften:
Titer: 3,2 dtex
Reißfestigkeit: 21 cN/tex
Reißdehnung: 30%
Knotenfestigkeit: 10 cN/tex
Wasserrückhaltevermögen: 29%
Flüssigkeitsrückhaltevermögen in 0,1-n NaOH: 788%

Auch die Fasern nach Beispiel 2, 3, 4 und 7 konnten im gekgräuselten Zustand zu Wattelagen und zu Kammgarnen weiterverarbeitet werden.

## Patentansprüche

1. Fäden und Fasern, deren fadenbildende Substanz aus einem unvernetztem Acrylpolymerisat besteht, das neben Acrylnitril-Einheiten und anderen mit Acrylnitril copolymerisierbaren Einheiten 10-30 Gew.-% Carboxylgruppen enthält, und die im trockenen Zustand Zugfestigkeiten von mehr als 10 cN/tex und Knotenfestigkeiten von mehr als 6 cN/tex aufweisen und die mit Hilfe üblicher textiltechnischer Verfahren gut zu Watten, Garnen und Flächengebilden weiterverarbeitet werden können.

2. Fäden und Fasern nach Anspruch 1, dadurch gekennzeichnet, daß ihr Flüssigkeitsrückhaltevermögen in 0,1-normaler wäßriger Natriumhydroxydlösung größer als 500% ist.

3. Verwendung der Fäden und Fasern nach den Ansprüchen 1 und 2, zur Herstellung von geformten Gebilden mit hohem Wasserrückhaltevermögen.

4. Verfahren zur Herstellung von Fäden und Fasern nach den Ansprüchen 1 und 2 durch Verspinnen eines Polymerrohstoffes nach dem für Acrylfäden und -fasern üblichen Spinnverfahren, dadurch gekennzeichnet, daß der Polymerrohstoff durch Verseifung eines Acrylnitrilpolymerisates, das neben Acrylnitril auch noch aus anderen mit Acrylnitril copolymerisierbarem Monomeren aufgebaut sein kann, in heterogener Phase mit wäßrigen verdünnten Säuren hergestellt worden ist, wobei die Säurekonzentration noch nicht zu einem Verkleben der einzelnen Teilchen des Acrylnitrilpolymerisates führt.

5. Verfahren nach Anspruch 4, dadurch gekennzeichnet, daß als Acrylnitrilpolymerisat ein Terpolymerisat aus Acrylnitril, Acrylsäuremethylester und mit Methallylsulfonat eingesetzt wird.

6. Verfahren nach den Ansprüchen 4 und 5, dadurch gekennzeichnet, daß zur Verseifung einer Schwefelsäure mit 40-50 vorzugsweise 45-49 Gew.-% eingesetzt wird.

## Revendications

1. Fils et fibres, dont la substance fibrogène est constituée d'un polymère acrylique non réticulé, qui contient outre des motifs acrylonitrile et d'autres motifs copolymérisables avec l'acrylonitrile 10 à 30% en poids de groupes carboxyle, et qui présentent à l'état sec une résistance à la traction supérieure à 10 cN/tex et une stabilité des noeuds supérieure à 6 cN/tex, et qui peuvent subir facilement, à l'aide de procédés courants dans la technique textile, une transformation en ouates, filés et étoffes textiles.

2. Fils et fibres selon la revendication 1, caractérisés en ce que leur pouvoir de rétention de liquide dans une solution aqueuse 0,1 N d'hydroxyde de sodium est supérieure à 500%.

3. Utilisation des fils et fibres selon les revendications 1 et 2 pour la préparation de matières textiles formées ayant un pouvoir élevé de rétention d'eau.

4. Procédé pour la préparation de fils et fibres selon les revendications 1 et 2, par filage d'une matière première polymère par le procédé de filage courant pour les fils et fibres acryliques, caractérisé en ce que la matière première polymère a été préparée en phase hétérogène agec des acides aqueux dilués par saponification d'un polymère d'acrylonitrile pouvant être constitué, outre d'acrylonitrile, d'autres monomères copolymérisables avec l'acrylonitrile, la concentration de l'acide ne conduisant pas encore à une agglutination des particules individuelles du polymère d'acrylonitrile.

5. Procédé selon la revendication 4, caractérisé en ce qu'on utilise en tant que polymère d'acrylonitrile un terpolymère d'acrylonitrile, d'acrylate de méthyle et de méthallylsulfonate.

6. Procédé selon les revendications 4 ou 5, caractérisé en ce qu'on utilise pour la saponification un acide sulfurique à 40-50, de préférence 45-49% en poids.

## Claims

1. Filaments and fibers, the filament-forming substance of which is composed of a not cross-linked acrylic polymer which contains 10 to 30% by weight of carboxyl groups as well as acrylonitrile units and other units which can be copolymerized with acrylonitrile and which exhibit, in the dry state, tensile strengths of more than 10 cN/tex and knot strengths of more than 6 cN/tex and which can be readily processed into waddings, yarns and sheet structures with the aid of customary textile processes.

2. Filaments and fibers as claimed in claim 1, which have a liquid retention in 0.1 normal aqueous sodium hydroxide solution of greater than 500%.

3. Use of the filaments and fibers as claimed in claims 1 and 2 for the production of sheet structures of high water retention.

4. Process for the production of filaments and fibers as claimed in claims 1 and 2, by spinning a polymeric raw material according to the spinning method customary for acrylic filaments and fibers, characterized in that the polymeric raw material has been produced by hydrolysis of an acrylonitrile polymer which can be built up from acrylonitrile as well as other monomers which can be copolymerized with acrylonitrile, using aqueous dilute acids in a heterogeneous phase system, wherein the acid concentration is lower than that which causes the individual particles of the acrylonitrile polymer to become stuck to one another.

5. Process as claimed in claim 4, wherein a terpolymer of acrylonitrile, methyl acrylate and methallyl sulfonate is used as the acrylonitrile polymer.

6. Process as claimed in claims 4 and 5, wherein a sulfuric acid of 40 to 50, preferably 45 to 49, % by weight is used for the hydrolysis.
